# FASCICULE DE BREVET EUROPEEN

(11) **EP 1 554 421 B1**
(45) Date de publication et mention de la délivrance du brevet: **23.06.2010**
(21) Numéro de dépôt: 03775475.1
(22) Date de dépôt: 07.10.2003
(51) Int. Cl.: D04H 1/72, D04H 3/02, D04H 1/70

(54) **PROCEDE ET MACHINE DE PRODUCTION D'UN NON-TISSE A REDUCTION DE LA VITESSE DE DEPLACEMENT DE LA NAPPE COMPACTEE**
VERFAHREN UND VORRICHTUNG ZUR HERSTELLUNG VON VLIESSTOFFEN UNTER VERMINDERUNG DER BEWEGUNGSGESCHWINDIGKEIT DER VERDICHTETEN FASERBAHN
METHOD AND MACHINE FOR PRODUCING A NONWOVEN FABRIC WITH REDUCTION OF DISPLACEMENT SPEED OF THE COMPACTED MAT

(30) Priorité: 11.10.2002 FR 0212652
(43) Date de publication de la demande: 20.07.2005
(73) Titulaire: Rieter Perfojet, 38330 Montbonnot (FR)
(72) Inventeur: NOELLE, Frédéric, F-38330 Saint Nazaire les Eymes (FR)
(74) Mandataire: Eidelsberg, Victor Albert
(86) Numéro de dépôt international: PCT/FR2003/002940
(87) Numéro de publication internationale: WO 2004/033781

(56) Documents cités:
- EP-A- 0 365 826
- FR-A- 2 304 696
- FR-A- 2 821 866
- GB-A- 891 143
- US-A- 5 671 518
- US-B1- 6 195 845

## Description

La présente invention se rapporte aux procédés et aux machines de production de non-tissé, constitué de fibres ou de filaments en une matière organique, notamment de fibres ou de filaments textiles naturels, synthétiques ou artificiels. Les fibres ou filaments peuvent être notamment en polypropylène, en polyester, ou en une autre matière plastique et leurs mélanges.

On connaît déjà un procédé de production d'un non-tissé dans lequel on compacte dans le sens de l'épaisseur une nappe en déplacement de filaments ou de fibres à un poste de compactage. Le compactage est obtenu en faisant passer la nappe en déplacement dans le pincement entre deux éléments mobiles se déplaçant dans le même sens. L'un des éléments mobiles peut être un convoyeur ou un cylindre et l'autre peut également être un convoyeur ou un cylindre. En aval du poste de compactage, on consolide la nappe compactée en une nappe consolidée à un poste de consolidation. La consolidation peut s'effectuer par un aiguilletage mécanique, par un liage chimique ou thermique. On utilise, de préférence, un liage hydraulique par jets d'eau.

Au brevet US-A-4 632 685, on décrit un procédé de production d'un non-tissé dans lequel les deux faces de la nappe se déplacent à des premières vitesses égales dans un couple de convoyeurs, puis à des secondes vitesses égales, mais différentes des premières vitesses, dans un second couple de convoyeurs. Le transfert de la nappe d'un couple à l'autre pose des problèmes de contrôle de la structure d'autant plus graves que la vitesse est élevée. La réduction de vitesse a lieu en un point du trajet de déplacement de la nappe autre que celui où la nappe est compactée.

Les non-tissés obtenus ont un rapport d'une propriété dans le sens long, et notamment de la résistance à la traction, à cette même propriété dans le sens travers, qui est bien supérieur à un. Le sens long est défini par la direction dans laquelle se déplace la nappe lorsqu'elle est envoyée au poste de compactage, tandis que le sens travers est le sens perpendiculaire à cette direction dans le plan de la nappe. Pour rendre plus aisés de nombreux traitements industriels et pour améliorer les caractéristiques de nombreux produits, il serait souhaitable de diminuer le rapport d'une propriété du non-tissé dans sens long à cette propriété dans le sens travers alors pourtant que les procédés de production de voiles, de feuilles et de nappes orientent préférentiellement les fibres ou filaments dans le sens long, tout en ayant une grande vitesse de déplacement et synonyme d'une grande productivité.

L'invention y pourvoit par un procédé de production d'un non-tissé dans lequel on compacte dans le sens de l'épaisseur une nappe en déplacement de filaments ou de fibres en une matière organique, en un point de son trajet de déplacement à un poste de compactage, puis on consolide la nappe compactée en une nappe consolidée à un poste de consolidation en aval, dans le sens de déplacement de la nappe, du poste de compactage. Suivant l'invention, on réduit la vitesse de déplacement de la nappe au point même de son trajet de déplacement où on la compacte. Le document GB 891143 décrit un procédé et une machine de production selon les préambules des revendications 1 et 8.

En compactant et en réduisant la vitesse de déplacement de la nappe simultanément et en un même point, on force les fibres ou filaments qui, en raison du compactage, ne peuvent pas se déplacer perpendiculairement au plan de la nappe, à se réorienter dans le sens travers.

On a obtenu de bons résultats en réduisant la vitesse de déplacement qui est de préférence comprise entre 10 et 600 m/min et de préférence de 50 à 300 m/min de la nappe au point de compactage de 5 à 50% et de préférence de 5 à 30%. En-dessous de 5%, la réduction de vitesse n'est guère suffisante pour diminuer d'une manière sensible le rapport de la résistance à la traction dans le sens long .à la résistance à la traction dans le sens travers. Au-delà de 50% la réorientation est si forte que l'uniformité de la nappe en est affectée. De même, on préfère diminuer l'épaisseur de la nappe au point de compactage de 99% à 30% et, de préférence, de 99% à 50%, ce qui donne les meilleurs résultats pour la réduction du rapport de la résistance à la traction dans le sens long à la résistance à la traction dans le sens travers.

La propriété dont on modifie le rapport dans le procédé suivant l'invention est de préférence la résistance à la traction, maximum à la rupture, mais c'est aussi l'allongement à la traction ou une autre propriété de traction. On a également constaté que le procédé suivant l'invention permet d'améliorer la résistance des non-tissés à la délamination.

Suivant un mode de réalisation améliorant beaucoup le procédé suivant l'invention, on mouille la nappe au poste de compactage ou juste en aval de ce poste. Par ce mouillage, on fixe la déformation des fibres de la nappe et on conserve ainsi le rapport entre la propriété du non-tissé dans le sens long et la propriété du non-tissé dans le sens travers, est obtenu au poste de compactage, à la sortie de celui-ci alors que, sans la fixation par mouillage, les fibres ont tendance, après qu'elles ne sont plus compactées à reprendre, au moins en partie, leur orientation initiale. Par juste en aval on entend notamment que le mouillage a lieu avant l'arrivée de la nappe au poste de consolidation. On peut par exemple mouiller la nappe à l'aide d'un injecteur hydraulique disposé de manière à ce que les jets s'étendent sensiblement sur toute la largeur de la nappe et en envoyant des jets dont la pression est comprise entre 1 et 50 bars. Suivant la pression utilisée, cette fixation peut déjà avoir un certain effet de consolidation, c'est-à-dire d'enchevêtrement des fibres. Dans certains cas, on mouille à l'aide d'un autre liquide que de l'eau pure.

On peut aussi, au lieu ou en plus de mouiller la nappe au poste de compactage, la maintenir à la sortie du poste de compactage jusqu'à ce qu'elle arrive au poste de consolidation ou simplement sur une partie du trajet entre les deux postes, par exemple en utilisant une dépression la plaquant sur un cylindre ou sur un convoyeur.

On consolide ensuite la nappe compactée en une nappe consolidée au poste de consolidation, qui est en aval dans le sens de déplacement de la nappe du poste de compactage et en aval du point où s'effectue, le cas échéant, le mouillage de la nappe. La consolidation peut s'effectuer par tout moyen connu, notamment par un aiguilletage mécanique à l'aide d'aiguilles métalliques, par un liage chimique, par un liage thermique utilisant des fibres thermofusibles et à l'aide de moyens d'imprégnation comme un foulard ou une pulvérisation ou une pulvérisation à la mousse avec un liant. Mais on préfère de beaucoup effectuer la consolidation par un liage hydraulique par jets d'eau, le cas échéant d'ailleurs combiné aux autres moyens de liage. On peut effectuer un liage hydraulique par des jets d'eau d'un diamètre compris entre 50 et 250 microns sous des pressions comprises entre 10 et 1000 bars.

La nappe est, de préférence, une nappe de filaments provenant d'une machine opérant en voie fondue ou d'une nappe de fibres provenant d'une carde non-tissée ; elle peut provenir aussi d'une machine opérant par voie aéraulique dite "air laid" ou d'un nappeur-étireur.

L'invention s'applique notamment pour des masses surfaciques de 0 à 500 g/m² et, de préférence de 20 à 300 g/m² de la nappe.

L'invention permet notamment de fabriquer des produits de filtration, des géotextiles, des agrotextiles en génie civile et en construction, dans l'automobile, l'ameublement, l'habillement, dans des applications médicales, dans des étanchéités de toiture, des produits d'isolation phonique et thermique, des produits d'essuyage secs ou imprégnés pour le ménage et l'hygiène.

L'invention vise aussi une machine de production d'un non-tissé comprenant un premier élément d'envoi d'une nappe à des moyens destinés à la compacter dans le sens de l'épaisseur, caractérisée en ce que lesdits moyens sont aussi des moyens destinés à réduire la vitesse du déplacement de la nappe au point où elle est compactée par les moyens de compactage. Le premier élément est de préférence un convoyeur, mais ce peut être aussi un cylindre alimenté par un convoyeur.

Les moyens de compactage sont réalisés par la formation d'un point de pincement entre le premier élément et un autre élément mobile et la réduction de la vitesse de déplacement de la nappe est réalisée en donnant à l'autre élément mobile une vitesse linéaire inférieure à celle du premier élément. L'autre élément mobile peut être un second convoyeur ou un second cylindre. Le pincement s'étend de préférence sur toute la largeur de la nappe, en concernant toute une génératrice du cylindre de pincement.

De préférence, la machine comprend des moyens destinés à mouiller la nappe alors qu'elle est compactée ou qu'elle vient de l'être et avant qu'elle n'arrive à des moyens de consolidation. De préférence, les moyens de consolidation sont disposés de manière à consolider la nappe alors qu'elle passe sur l'autre élément mobile, puisque la consolidation est d'autant meilleure que la vitesse de passage de la nappe au poste de consolidation est plus petite.

L'invention vise enfin l'utilisation d'un procédé ou d'une machine suivant l'invention pour diminuer le rapport d'une propriété d'un non-tissé dans le sens long à cette propriété dans le sens travers et plus particulièrement pour diminuer le rapport de la résistance à la traction à la rupture d'un non-tissé dans le sens long à cette résistance à la traction à la rupture dans le sens travers.

Aux dessins annexés, les figures 1 à 4 sont des vues de côté de quatre machines suivant l'invention.

La machine représentée à la figure 1 comporte un convoyeur comprenant un bâti 1 reposant par quatre pieds 2 sur le sol S. Ce bâti porte trois rouleaux 3 de renvoi, un rouleau 4 tendeur et un rouleau 5 de guidage d'un tapis 6 perméable à l'eau du convoyeur. Au-dessus du brin 7 supérieur du convoyeur est monté un cylindre 8 d'axe horizontal perpendiculaire à la direction de déplacement du brin 7, tandis qu'à la verticale de ce cylindre 8 et en-dessous du brin 7 est monté un injecteur 9 de mouillage. La distance entre le brin 7 et le point le plus bas du cylindre 8 est si petite que lorsqu'une nappe est convoyée et passe sur le brin 7, elle vient dans le pincement entre le brin 7 et le cylindre 8 et est compactée. La nappe passe ensuite le long du cylindre 8 pour arriver devant deux injecteurs 10 de consolidation par jets d'eau. Le cylindre 8 est un cylindre creux qui tourne dans le sens inverse des aiguilles d'une montre alors que la nappe qui passe sur le brin 7 va de la gauche vers la droite au dessin. Le cylindre 8 comporte un quadrant 8a entre 4 heures et 6 heures, soumis à une dépression en sorte que la nappe est plaquée sur le cylindre 8 de la sortie du pincement aux injecteurs 10.

A la figure 2, la machine représentée est préférée lorsque l'épaisseur de la nappe est supérieure à 50 mm. Elle comporte les mêmes éléments que la machine de la figure 1 mais, en plus, un convoyeur supplémentaire porté par quatre pieds 11 et des potences 12. Le convoyeur a un rouleau 13 de guidage, un rouleau 14 tendeur, un rouleau 15 de renvoi et le tapis 15 perméable à l'eau du convoyeur passe autour du cylindre 8 et dans le pincement entre le cylindre 8 et le tapis 7.

La machine représentée à la figure 3 comporte, comme celle des figures 1 et 2, un premier convoyeur 1 à 7, identique au convoyeur de la figure 1, sauf qu'il comporte un rouleau 17 supportant le brin 7 supérieur du tapis.

Au-dessus du brin 7 est disposé un convoyeur 18 ayant des rouleaux 19 de renvoi, un rouleau 20 tendeur et un rouleau 21 de guidage. Le convoyeur a en outre un rouleau 22 de renvoi qui est en contact avec le brin 7 supérieur du tapis du premier convoyeur et qui est disposé sur ce brin en amont d'un injecteur 23 permettant de mouiller une nappe qui arrive sur le tapis 7 en allant de la gauche vers la droite à la figure. Le rouleau 17 est juste en aval de l'injecteur 23 et il est disposé de telle façon par rapport au rouleau 22 qu'il maintient le brin 7 en contact étroit avec le brin inférieur du tapis 24 qui passe sur le convoyeur supérieur en tournant dans le sens inverse des aiguilles d'une montre. La nappe est ainsi comprimée entre le brin 7 supérieur et le brin inférieur du tapis 24, est mouillée au point 23 de mouillage et va ensuite à un poste 25 préliminaire de consolidation par jets d'eau avant d'être consolidée davantage sur le cylindre 8 par les dispositifs 10 à jets d'eau.

A la figure 4 repose sur le sol par des pieds 27 un convoyeur 28 ayant un rouleau de renvoi 29, un rouleau 30 tendeur et un rouleau 31 de guidage d'un tapis 32 perméable à l'eau qui s'enroule sur un cylindre 33 creux en regard duquel sont montés des dispositifs 34 de consolidation par jets d'eau. Un autre convoyeur 35, porté par des supports 36 et des potences 37, comprend sur un bâti trois rouleaux 38 de renvoi, un rouleau 39 tendeur et un rouleau 40 de guidage. Le convoyeur porte un dispositif 41 de projection d'eau qui servira au mouillage. Ce dispositif de projection d'eau est à la verticale au-dessus du point culminant du cylindre 33. La nappe arrive de la gauche vers la droite à la figure sur le brin supérieur du tapis 32, passe entre le cylindre 33 et le brin inférieur du tapis 42 du convoyeur supérieur où elle est comprimée tout en étant humidifiée par le dispositif 41, ressort le long du cylindre 33 pour être consolidée par les dispositifs 34 de consolidation, puis va à un cylindre 43 coopérant avec des dispositifs 44 de consolidation supplémentaires.

Les exemples suivants illustrent l'invention.

Dans ces exemples on a effectué les essais suivants :
a) Résistance et allongement dans le sens long et dans le sens travers :
   On conditionne un échantillon pendant 24 heures et on effectue l'essai à 23°C et à une humidité relative de 50 %. On utilise pour le test un dynamomètre comprenant un jeu de mâchoires fixes et un jeu de mâchoires mobiles se déplaçant à une vitesse constante. Les mâchoires du dynamomètre ont une largeur utile de 50 mm. Le dynamomètre est équipé d'un enregistreur qui permet de tracer la courbe de la force de traction en fonction de l'allongement. On coupe 5 échantillons de 50 mm plus ou moins 0,5 mm de largeur et de 250 mm de longueur, ceci dans le sens long et dans le sens travers du non-tissé. Les échantillons sont testés un par un, à une vitesse constante de traction de 100 mm par minute et avec une distance initiale entre mâchoires de 200 mm. Le dynamomètre enregistre la courbe de la force de traction en newtons en fonction de l'allongement. On en détermine le maximum.
b) Masse au mètre carré :
   On conditionne un échantillon pendant 24 heures-et on effectue l'essai à 23°C et à une humidité relative de 50 %.
   On coupe au moins 3 échantillons d'une surface d'au moins 50000 mm² avec un appareil de découpe appelé massicot.
   Chaque échantillon est pesé sur une balance de laboratoire ayant une précision de 0,1 % de la masse des échantillons pesés.

### Exemple 1 (comparatif)

Une nappe d'environ 50 g/m² composée de 100 % de fibres de polyester de 1,7 dtex et 38 mm de longueur est produite à une vitesse de 50 m/min. par une carde de type carde pour non-tissés.

Cette nappe est délivrée en continu à un convoyeur de transport et de compactage d'une installation de liage par jets d'eau conforme à la figure 1. Le convoyeur de transport est un tissu de polyester de perméabilité 800 CFM. Le convoyeur de transport a une vitesse linéaire de 50 m/min.

Le convoyeur de transport est en contact sur une longueur de 10 nm avec le cylindre. La vitesse du cylindre est synchronisée avec la vitesse du convoyeur de transport à une vitesse linéaire de 50 m/min. La nappe de fibres est compactée entre le convoyeur de transport et le cylindre de liage revêtu d'une enveloppe micro-perforée, les trous étant disposés de manière aléatoire, tel que décrit dans le brevet français 2 734 285. Immédiatement après le compactage, le voile est mouillé et légèrement consolidé par un injecteur hydraulique projetant des jets d'eau de 140 microns de diamètre à une vitesse de 54 m/s soit une pression de 15 bars. Les jets étant espacés les uns des autres d'une distance de 0,8 mm sur deux rangées.

Le voile ainsi compacté et mouillé et légèrement consolidé est alors soumis à l'action de deux injecteurs hydrauliques successifs projetant des jets d'eau de 120 microns de diamètre à des vitesses croissantes de 100 m/s et 133 m/s, les jets étant espacés les uns des autres de 1,2 mm sur deux rangées.

Le non-tissé ainsi obtenu est ensuite transféré sur un tapis aspirant connecté à un générateur de vide puis séché à une température de 110°C dans un four à air traversant.

On obtient un non-tissé pesant environ 50 g/m². Le non-tissé a un aspect régulier, uniforme.

### Exemple 2

On répète les conditions de l'exempte 1. -Pour cet essai, la vitesse du cylindre est réduite de 10 % par rapport à la vitesse du convoyeur. C'est-à-dire que la vitesse du convoyeur de transport et de compactage est toujours de 50 m/min. et la vitesse du cylindre est de 45 m/min.

Le non-tissé a un aspect régulier.

### Exemple 3

On répète les conditions de l'exemple 1. Pour cet essai, la vitesse du cylindre est réduite de 20 % par rapport à la vitesse du convoyeur. C'est-à-dire que la vitesse du convoyeur de transport et de compactage est toujours de 50 m/min. et la vitesse du cylindre est de 40 m/min.

Le non-tissé est régulier.

### Exemple 4

On répète les conditions de l'exemple 1. Pour cet essai, la vitesse du cylindre est réduite de 25 % par rapport à la vitesse du convoyeur. C'est-à-dire que la vitesse du convoyeur de transport et de compactage est toujours de 50 m/min. et la vitesse du cylindre est de 40 m/min.

Le non-tissé est irrégulier et présente des vaguelettes de fibres en sens travers.

### Exemple 5

On répète les conditions de l'exemple 1. Pour cet essai le convoyeur de transport n'est plus en contact avec le cylindre. Il est maintenant tangent à celui-ci et est distant de 1 mm environ du cylindre. Ce nouveau réglage est obtenu en abaissant le rouleau de renvoi du convoyeur immédiatement en aval du point de tangence du convoyeur par rapport au cylindre. Les conditions de vitesses sont identiques à l'exemple 2 dans lequel la vitesse du convoyeur est de 50 m/min. et la vitesse du cylindre est de 45 m/min.

Le non-tissé est régulier.

### Exemple 6

On répète les conditions de l'exemple 5. Pour cet essai, la vitesse du cylindre est réduite de 20 % par rapport à la vitesse du convoyeur. C'est-à-dire que la vitesse du convoyeur de transport et de compactage est toujours de 50 m/min, et la vitesse du cylindre est de 40 m/min. Le non-tissé est régulier.

### Exemple 7

On répète les conditions de l'exemple 5. Pour cet essai, la vitesse du cylindre est réduite de 30 % par rapport à la vitesse du convoyeur. C'est-à-dire que la vitesse du convoyeur de transport et de compactage est toujours de 50 m/min. et la vitesse du cylindre est de 35 m/min.

Le non-tissé est régulier.

### Exemple 8

On répète les conditions de l'exemple 5. Pour cet essai, la vitesse du cylindre est réduite de 40 % par rapport à la vitesse du convoyeur. C'est-à-dire que la vitesse du convoyeur de transport et de compactage est toujours de 50 m/min. et la vitesse du cylindre est de 30 m/min.

Le non-tissé présente des irrégularités de surface, des vaguelettes orientées dans le sens travers de la nappe et une irrégularité de son opacité.

### Exemple 9 (comparatif)

Une nappe d'environ 90 g/m² composée de 65 % de fibres de viscose de 1,7 dtex et de 40 mm de longueur et de 35 % de fibres de polyester de 1,7 dtex et 38 mm de longueur est produite à une vitesse de 25 m/min. par une carde de type carde pour non-tissés.

Cette nappe est délivrée en continu à un convoyeur de transport et de compactage d'une installation de liage par jets d'eau conforme à la figure 2. L'installation se différencie de celle de la figure 1 par l'adjonction d'un convoyeur supérieur s'enroulant autour du cylindre.

Le convoyeur de transport est un tissu de polyester de perméabilité 800 CFM environ. Le convoyeur de transport a une vitesse linéaire de 30 m/min. Le convoyeur supérieur s'enroulant autour du cylindre est aussi un tissu de polyester de perméabilité 500 CFM environ.

Le convoyeur de transport est tangent au second convoyeur et au cylindre et est distant d'environ 1,5 mm du second convoyeur au point de convergence.

La vitesse du convoyeur supérieur et du cylindre est synchronisée avec la vitesse du convoyeur de transport à une vitesse de 25 m/min. La nappe de fibres est compactée progressivement entre les deux convoyeurs immédiatement après le compactage, le voile est mouillé et légèrement consolidé par un injecteur hydraulique projetant des jets d'eau de 140 microns de diamètre à une vitesse de 63 m/s soit 20 bars de pression. Les jets étant espacés les uns des autres d'une distance de 0,8 mm sur deux rangées.

Le voile ainsi compacté et mouillé et légèrement consolidé est alors soumis à l'action de deux injecteurs hydrauliques successifs projetant des jets d'eau de 120 microns de diamètre à des vitesses croissantes de 125 m/s et 160 m/s, les jets étant espacés les uns des autres de 1,2 mm sur deux rangées.

Le non-tissé ainsi obtenu est ensuite transféré sur un tapis aspirant connecté à un générateur de vide puis séché à une température de 110°C dans un four à air traversant.

Le non-tissé ainsi obtenu est régulier, uniforme.

### Exemple 10

On répète les conditions de l'exemple 9. Pour cet essai, la vitesse du convoyeur supérieur et du cylindre est réduite de 20 % par rapport à la vitesse du convoyeur. C'est-à-dire que la vitesse du convoyeur de transport et de compactage est toujours de 25-m/min. et la vitesse du cylindre est de 20 m/min.

Le non-tissé est régulier.

### Exemple 11

On répète les conditions de l'exemple 9. Pour cet essai, la vitesse du convoyeur supérieur et du cylindre est réduite de 30 % par rapport à la vitesse du convoyeur. C'est-à-dire que la vitesse du convoyeur de transport et de compactage est toujours de 25 m/min, et la vitesse du cylindre est de 17,5 m/min.

Le non-tissé est régulier.

### Exemple 12

On répète les conditions de l'exemple 9. Pour cet essai, la vitesse du convoyeur supérieur et du cylindre est réduite de 40 % par rapport à la vitesse du convoyeur. C'est-à-dire que la vitesse du convoyeur de transport et de compactage est toujours de 25 m/min. et la vitesse du cylindre est de 17,5 m/min.

Le non-tissé est légèrement irrégulier avec une variation de son opacité faisant penser à un glissement de fibres en sens transversal.

### Exemple 13 (comparatif)

Une nappe d'environ 60 g/m² composée de 80 % de fibres de polyester de 1,7 dtex et 38 mm de longueur et de 20 % de fibres dites bicomponent polyester/polyéthylène de 3 dtex et 38 mm de longueur est produite à une vitesse de 30 m/min. par une carde de type carde pour non-tissés.

Cette nappe est délivrée en continu à un convoyeur de transport et de compactage XX d'une installation de liage par jets d'eau conforme à la figure 1. Le convoyeur de transport est un tissu de polyester. Le convoyeur de transport a une vitesse linéaire de 30 m/min.

Le convoyeur de transport est tangent à un cylindre. La vitesse du cylindre est synchronisée avec la vitesse du convoyeur de transport à une vitesse de 30 M/min. La nappe de fibres est compactée entre le convoyeur de transport et le cylindre de liage revêtu d'une enveloppe micro-perforée, les trous étant disposés de manière aléatoire, tel que décrit dans le brevet français 2 734 285. Immédiatement après le compactage, le voile est mouillé et légèrement consolidé par un injecteur hydraulique projetant des jets d'eau de 140 microns de diamètre à une pression de 70-bars. Les jets- étant espacés les uns des autres d'une distance de 1,2 mm sur deux rangées.

Le voile ainsi compacté et mouillé et légèrement consolidé est ensuite transféré sur un tapis aspirant connecté à un générateur de vide puis séché à une température de 130°C dans un four à air traversant.

On obtient un non-tissé pesant environ 60 g/m². Le non-tissé a un aspect régulier, uniforme et il est volumineux.

### Exemple 14

On répète les conditions de l'exemple 9. Pour cet essai, la vitesse du convoyeur supérieur et du cylindre est réduite de 30 % par rapport à la vitesse du convoyeur. C'est-à-dire que la vitesse du convoyeur de transport et de compactage est toujours de 30 m/min. et la vitesse du cylindre est de 21 m/min.

Le non-tissé est régulier et volumineux.

Les tests de laboratoire de mesure de masse surfacique, de résistance en sens long et en sens travers sont conduits selon les normes ERT de l'EDANA.

Le tableau suivant résume les résultats de résistance sens long et sens travers et du rapport sens long sur sens travers obtenus pour chaque exemple.

| Exemple | Masse surfacique g/m² | Résistance sens long N/50 mm | Résistance sens travers N/50 mm | Rapport sens long/sens travers |
|---|---|---|---|---|
| 1 | 50 | 136 | 38 | 3,6 |
| 2 | 52 | 139 | 41 | 3,4 |
| 3 | 55 | 145 | 44 | 3,3 |
| 4 | 58 | 155 | 49 | 3,2 |
| 5 | 55 | 149 | 45 | 3,3 |
| 6 | 59 | 148 | 50 | 3,0 |
| 7 | 63 | 158 | 61 | 2,6 |
| 8 | 65 | 164 | 66 | 2,5 |
| 9 | 90 | 98 | 32 | 3,1 |
| 10 | 105 | 105 | 41 | 2,6 |
| 11 | 114 | 110 | 48 | 2,3 |
| 12 | 120 | 113 | 52 | 2,2 |
| 13 | 65 | 57 | 18 | 3,2 |
| 14 | 81 | 64 | 28 | 2,3 |

## Revendications

1. Procédé de production d'un non-tissé, dans lequel on compacte dans le sens de l'épaisseur une nappe en déplacement de filaments ou de fibres, en une matière organique, en un point de son trajet de déplacement, puis on consolide en aval, en un poste de consolidation, la nappe compactée en une nappe consolidée, **caractérisé en ce que** l'on compacte en formant un point de pincement de la nappe entre un premier élément mobile et un autre élément mobile et l'on réduit la vitesse de déplacement de la nappe en donnant à l'autre élément mobile une vitesse linéaire inférieure de 5 à 50 % à celle du premier élément.

2. Procédé suivant la revendication 1, **caractérisé en ce que** l'on diminue l'épaisseur de la nappe au compactage de 99 % à 30 %.

3. Procédé suivant l'une des revendications 1 ou 2, **caractérisé en ce que** l'on mouille la nappe au compactage ou juste en aval du compactage.

4. Procédé suivant l'une des revendications 1 à 3, **caractérisé en ce que** l'on consolide la nappe en la faisant passer dans le poste de consolidation à la vitesse réduite.

5. Procédé suivant l'une des revendications 1 à 4, **caractérisé en ce que** l'on consolide la nappe par enchevêtrement hydraulique, par liage thermique, par liage chimique et/ou par aiguilletage mécanique.

6. Procédé suivant l'une des revendications 1 à 5, **caractérisé en ce que** la nappe est une nappe de filaments provenant d'une machine opérant en voie fondue ou une nappe de fibres provenant d'une carde pour non-tissés ou d'une machine opérant par voie aéraulique dite "air laid".

7. Procédé suivant l'une des revendications 1 à 6, **caractérisé en ce que** l'on maintient la nappe en lui appliquant une dépression entre le point où on la compacte et le poste de consolidation.

8. Machine de production d'un non-tissé en matière organique, comprenant un premier élément (7) d'envoi d'une nappe à des moyens destinés à la compacter dans le sens de l'épaisseur et à des moyens destinés à en réduire la vitesse, **caractérisée en ce qu'**il est prévu des moyens (10) de consolidation de la nappe disposés en aval, dans le sens de déplacement de la nappe, des moyens de compactage, et les moyens de compactage et de réduction de vitesse sont réalisés par la formation d'un point de pincement entre le premier élément (7) et un autre élément (8) mobile ayant une vitesse linéaire inférieure de 5 à 50 % à celle du premier élément (7).

9. Machine suivant la revendication 8, **caractérisée en ce que** l'autre élément mobile est un convoyeur ou un cylindre.

10. Machine suivant l'une des revendications 8 ou 9, **caractérisée par** des moyens (9) destinés à mouiller la nappe alors qu'elle est compactée ou qu'elle vient de l'être.

11. Machine suivant l'une des revendications 7 à 9, **caractérisée en ce que** les moyens (13) de consolidation sont disposés de manière à consolider la nappe alors qu'elle passe sur l'autre élément mobile.

12. Machine suivant l'une des revendications 7 à 11, **caractérisé par** des moyens de maintien de la nappe par dépression entre les moyens de compactage et les moyens de consolidation.

13. L'utilisation d'un procédé ou d'une machine suivant l'une des revendications 1 à 12 pour diminuer le rapport d'une propriété d'un non-tissé dans le sens long à cette propriété dans le sens travers.

## Claims

1. A method for producing a nonwoven fabric, in which a web of filaments or of fibers which is in displacement, said filaments or fibers being composed of an organic material, is compacted in the direction of thickness at a point on its path of displacement, and the compacted web is then consolidated into a consolidated web, downstream at a consolidation station, **characterized in that** compacting is implemented by the formation of a nipping point of the web between a first moveable element and another moveable element and the displacement speed of the web is reduced by imparting to the other moveable element a linear speed lower of 5-50 % than that of the first element.

2. The method as claimed in claim 1, **characterized in that** the thickness of the web at compacting is reduced from 99% to 30%.

3. The method as claimed in claim 1 or 2, **characterized in that** the web is wetted at compacting or just downstream of compacting.

4. The method as claimed in one of claims 1 to 3, **characterized in that** the web is consolidated by causing it to pass through the consolidation station at the reduced speed.

5. The method as claimed in one of claims 1 to 4, **characterized in that** the web is consolidated by hydraulic entanglement, by thermal binding, by chemical binding and/or by mechanical needling.

6. The method as claimed in one of claims 1 to 5, **characterized in that** the web is a web of filaments coming from a machine in hot-melt operation or a web of fibers coming from a card for nonwoven fabrics or from a machine operating by air, known as air-laid operation.

7. The method as claimed in one of claims 1 to 6, **characterized in that** the web is maintained by applying a vacuum to it between the point where it is compacted and the consolidation station.

8. A machine for producing a nonwoven fabric, comprising a first element (1) for delivering a web to means (7) intended for compacting it in the direction of thickness, **characterized in that** there is provided means (10) for consolidating the web downstream, in the direction of displacement of the web, of the means for compacting, and the means for compacting and speed reduction are implemented by the formation of a nipping point between the first element (7) and another moveable element (8) having a linear speed lower of 5-50 % than that of the first element (7).

9. The machine as claimed in claim 8, **characterized in that** the other moveable element is a conveyor or a second cylinder.

10. The machine as claimed in one of claims 8 or 9, **characterized by** means (9) intended for wetting the web when it is being compacted or when it has just been compacted.

11. The machine as claimed in one of claims 7 to 9, **characterized in that** the consolidation means are arranged so as to consolidate the web when it passes over the other moveable element.

12. The machine as claimed in one of claims 7 to 11, **characterized by** means of maintaining the web between the compacting means and the consolidation means by a vacuum.

13. The use of a method or of a machine as claimed in one of claims 1 to 12 for reducing the ratio of a property of a nonwoven fabric in the length direction to this property in the breadth direction.

## Patentansprüche

1. Verfahren zur Herstellung eines Vliesstoffs, bei welchem eine bewegte Bahn aus Fäden oder Fasern aus einem organischen Material an einer Stelle ihres Bewegungsweges in der Richtung der Dicke verdichtet wird und dann die verdichtete Bahn stromab an einer Verfestigungsstelle zu einer verfestigten Bahn verfestigt wird, **dadurch gekennzeichnet, dass** sie durch Bilden einer Stelle zum Quetschen der Bahn zwischen einem ersten beweglichen Element und einem anderen beweglichen Element verdichtet wird, und dass die Bewegungsgeschwindigkeit der Bahn verringert wird, indem dem anderen beweglichen Element eine lineare Geschwindigkeit gegeben wird, die um 5 bis 50% kleiner als diejenige des ersten Elements ist.

2. Verfahren nach Anspruch 1, **dadurch gekennzeichnet, dass** die Dicke der Bahn beim Verdichten auf 99% bis 30% verringert wird.

3. Verfahren nach einem der Ansprüche 1 oder 2, **dadurch gekennzeichnet, dass** die Bahn beim Verdichten oder unmittelbar stromab des Verdichtens befeuchtet wird.

4. Verfahren nach einem der Ansprüche 1 bis 3, **dadurch gekennzeichnet, dass** die Bahn verfestigt wird, indem sie an der Verfestigungsstelle mit der verringerten Geschwindigkeit vorbeigeführt wird.

5. Verfahren nach einem der Ansprüche 1 bis 4, **dadurch gekennzeichnet, dass** die Bahn durch hydraulische Verwickelung, durch thermische Bindung, durch chemische Bindung und/oder mechanische Nadelung verfestigt wird.

6. Verfahren nach einem der Ansprüche 1 bis 5, **dadurch gekennzeichnet, dass** die Bahn eine von einer mittels Schmelze arbeitenden Vorrichtung stammende Bahn aus Fäden ist, oder dass die Bahn eine von einer Karde für Vliesstoffe oder eine von einer durch Luftablegung, "air laid" genannt, arbeitenden Vorrichtung stammende Bahn aus Fasern ist.

7. Verfahren nach einem der Ansprüche 1 bis 6, **dadurch gekennzeichnet, dass** die Bahn gehalten wird, indem sie zwischen der Stelle, an welcher sie verdichtet wird, und der Verfestigungsstelle mit einem Unterdruck beaufschlagt wird.

8. Vorrichtung zur Herstellung eines Vliesstoffs aus organischem Material, mit einem ersten Element (7) zum Leiten einer Bahn zu Mitteln, welche dazu bestimmt sind, sie in der Richtung der Dicke zu verdichten, und zu Mitteln, welche dazu bestimmt sind, ihre Geschwindigkeit zu verringern, **dadurch gekennzeichnet, dass** Mittel (10) zum Verfestigen der Bahn vorgesehen sind, die stromab, in der Bewegungsrichtung der Bahn, der Mittel zum Verdichten angeordnet sind, und dass die Mittel zum Verdichten und zum Verringern der Geschwindigkeit durch die Bildung einer Quetschungsstelle zwischen dem ersten Element (7) und einem anderen beweglichen Element (8) realisiert sind, wobei das andere bewegliche Element (8) eine lineare Geschwindigkeit aufweist, die um 5 bis 50% kleiner als diejenige des ersten Elements (7) ist.

9. Vorrichtung nach Anspruch 8, **dadurch gekennzeichnet, dass** das andere bewegliche Element eine Fördereinrichtung oder ein Zylinder ist.

10. Vorrichtung nach einem der Ansprüche 8 oder 9, **gekennzeichnet durch** Mittel (9), welche zum Befeuchten der Bahn, während die Bahn verdichtet wird oder wenn sie gerade verdichtet wurde, bestimmt sind.

11. Vorrichtung nach einem Ansprüche 7 bis 9, **dadurch gekennzeichnet, dass** die Mittel (13) zum Verfestigen so angeordnet sind, dass die Bahn verfestigt wird, wenn diese über dem anderen beweglichen Element vorbeiläuft.

12. Vorrichtung nach einem der Ansprüche 7 bis 11, **gekennzeichnet durch** Mittel zum Halten der Bahn **durch** Unterdruck zwischen den Mitteln zum Verdichten und den Mitteln zum Verfestigen.

13. Verwendung eines Verfahrens oder einer Vorrichtung nach einem der Ansprüche 1 bis 12 zum Verringern des Verhältnisses einer Eigenschaft eines Vliesstoffs in der Längsrichtung zu dieser Eigenschaft in der Querrichtung.
